# EUROPÄISCHE PATENTSCHRIFT

(11) **EP 1 235 652 B1**
(45) Veröffentlichungstag und Bekanntmachung des Hinweises auf die Patenterteilung: **01.04.2009**
(21) Anmeldenummer: 00981286.8
(22) Anmeldetag: 21.11.2000
(51) Int. Cl.: B05D 1/00

(54) **LICHTHÄRTUNG VON STRAHLUNGSHÄRTBAREN MASSEN UNTER SCHUTZGAS**
LIGHT CURING OF RADIATION CURABLE MATERIALS UNDER A PROTECTIVE GAS
DURCISSEMENT A LA LUMIERE DE MATIERES DURCISSABLES SOUS L'ACTION DE RAYONS, EN ATMOSPHERE INERTE

(30) Priorität: 01.12.1999 DE 19957900
(43) Veröffentlichungstag der Anmeldung: 04.09.2002
(62) Teilanmeldung aus: 09151021.4
(73) Patentinhaber: BASF SE, 67056 Ludwigshafen (DE)
(72) Erfinder: BECK, Erich, 68526 Ladenburg (DE); DEIS, Oliver, 64668 Rimbach (DE); ENENKEL, Peter, 67258 Hessheim (DE); SCHROF, Wolfgang, 67271 Neuleiningen (DE)
(86) Internationale Anmeldenummer: PCT/EP2000/011589
(87) Internationale Veröffentlichungsnummer: WO 2001/039897

(56) Entgegenhaltungen:
- EP-A- 0 540 884
- EP-A- 0 559 500
- WO-A-96/34700
- FR-A- 2 230 831

## Beschreibung

Die Erfindung betrifft ein Verfahren zur Herstellung von Beschichtungen auf Substraten gemäß Anspruch 1.

Bei der Strahlungshärtung von radikalisch polymerisierbaren Verbindungen, z.B. von (Meth)acrylatverbindungen kann eine starke Inhibierung der Polymerisation bzw. Härtung durch Sauerstoff, auftreten. Diese Inhibierung führt zu einer unvollständigen Härtung an der Oberfläche und so z.B. zu klebrigen Beschichtungen.

Dieser Sauerstoffinhibierungseffekt kann durch den Einsatz hoher Fotoinitiatormengen, durch Mitverwendung von Coinitiatoren, z. B. Aminen, energiereicher UV-Strahlung hoher Dosis, z.B. mit Quecksilberhochdrucklampen oder durch Zusatz von barrierebildenden Wachsen vermindert werden.

Bekannt ist auch die Durchführung der Strahlungshärtung unter einem inerten Schutzgas, z.B. aus EP-A-540884, aus Joachim Jung, RadTech Europe 99, Berlin 08. bis 10.11.1999 in Berlin (UV-Applications in Europe Yesterday-Today Tomorrow).

Gewünscht ist ein Verfahren der Strahlungshärtung bei dem auf energiereiche UV-Lichtquellen und die damit verbundenen, notwendigen Sicherheitsmaßnahmen verzichtet werden kann. Gleichzeitig soll das Verfahren aber möglichst einfach durchzuführen sein.

Strahlungshärtbare Massen können ohne Wasser oder organische Lösungsmittel verarbeitet werden. Daher eignet sich das Verfahren der Strahlungshärtung für Lackierungen welche in mittleren oder kleinen Handwerksbetrieben oder im häuslichen Bereich durchgeführt werden. Bisher hat aber die aufwendige Durchführung des Verfahrens und die dazu benötigten Vorrichtungen, insbesondere die UV-Lampen, eine Anwendung der Strahlungshärtung in diesen Bereichen verhindert.

Aufgabe der Erfindung war daher ein einfaches Verfahren der Strahlungshärtung, welches auch in kleinen Handwerksbetrieben oder im häuslichen Bereich anwendbar ist und generell geeignet ist, dreidimensional beschichtete Gegenstände auszuhärten.

Die Aufgabe wurde gelöst durch das eingangs definierte Verfahren.

Durch das erfindungsgemäße Verfahren können Beschichtungen auf planaren Flächen (zweidimensionales Härtungsverfahren) oder auch Beschichtungen auf dreidimensionale Formkörpern mehrseitig oder allseitig gehärtet werden (dreidimensionales Härtungsverfahren)).

Bei dem Verfahren wird ein Schutzgas verwendet, welches schwerer ist als Luft. Das Molgewicht des Gases ist daher größer als 28,8 g/mol (entspricht dem Molgewicht eines Gasgemisches von 20 % Sauerstoff und 80 % Stickstoff), vorzugsweise größer 32, insbesondere größer 35 g/mol. In Betracht kommen z.B. Edelgase wie Argon, Kohlenwasserstoffe und halogenierte Kohlenwasserstoffe. Besonders bevorzugt ist Kohlendioxid.

Die Versorgung mit Kohlendioxid kann aus Druckbehältern, gefilterten Verbrennungsgasen z.B. von Erdgas oder als Trockeneis erfolgen. Als vorteilhaft, insbesondere für Anwendungen im nicht industriellen oder im kleinindustriellen Bereich wird die Versorgung mit Trockeneis gesehen. Da Trockeneis als Feststoff in einfachen mit Schaumstoffen isolierten Behältern transportiert und gelagert werden kann. Das Trockeneis kann als solches verwendet werden, bei den üblichen Verwendungstemperaturen liegt es dann gasförmig vor.

Das Schutzgas ist schwerer als Luft, Luft wird daher nach oben verdrängt. Verhindert werden muß das seitliche Entweichen des Gases.

Dazu können unterschiedlichste Vorrichtungen oder Maßnahmen geeignet sein.

Eine Möglichkeit ist die Verwendung eines Behälters als Tauchbekken. Dieses Verfahren ist insbesondere geeignet für das dreidimensionale Beschichtungsverfahren.

Das Schutzgas wird in den Behälter eingefüllt und die Luft daraus verdrängt.

Der Behälter enthält nun eine Schutzgasatmosphäre in die das Substrat, welches mit der strahlungshärtbaren Masse beschichtet ist, oder der Formkörper eingetaucht werden kann. Anschließend kann die Strahlungshärtung erfolgen, z.B. durch Sonnenlicht oder durch in geeigneter Weise angebrachte Lampen.

Bei der Strahlungshärtung von beschichteten Flächen, insbesondere Bodenflächen, kann die jeweilig zu härtende Fläche durch geeignete Vorrichtungen, insbesondere Stellwände abgegrenzt werden, so daß das Schutzgas während der Bestrahlungsdauer nicht entweichen kann.

Durch das Verfahren können weiterhin bedruckbare oder bedruckte Substrate beschichtet und strahlengehärtet werden. Als Substrate in Betracht kommen z.B. Papier, Karton, Folien oder Textilien. Bei der strahlungshärtbaren Beschichtung kann es sich um die Druckfarbe oder einen Überdrucklack handeln. Die Strahlungshärtung kann unmittelbar beim Druckverfahren, z.B. in der Druckmaschine erfolgen. Als Druckverfahren genannt seine Offset-, Tief-, Hoch-, Flexo- oder Tampondruckverfahren.

Während der Strahlungshärtung beträgt der Sauerstoffgehalt in der Schutzgasatmosphäre vorzugsweise weniger als 15 Gew.-%, besonders bevorzugt weniger als 10 Gew.-%, ganz besonders bevorzugt weniger als 5 Gew.-%, bezogen auf die gesamte Gasmenge in der Schutzgasatmosphäre; insbesondere können mit dem erfindungsgemäßen Verfahren leicht Sauerstoffgehalte unter 1 % auch unter 0,1 % und sogar unter 0,01 Gew.-% eingestellt werden.

Unter Schutzgasatmosphäre wird dabei das Gasvolumen verstanden, welches das Substrat in einem Abstand von bis zu 10 cm von seiner Oberfläche umgibt.

Im Falle der Verwendung von Trockeneis als Schutzgas kann z.B. eine Beschickung der Tauchbecken, die unter Umständen gleichzeitig Lagerbehälter für Trockeneis sind, einfach erfolgen. Die Überwachung des Kohlendioxidverbrauchs ist unmittelbar am Verbrauch des Trockeneisfeststoffes zu bestimmten. Trockeneis verdampft bei -78,5°C direkt zu gasförmigem Kohlendioxid. In einem Becken wird dadurch verwirbelungsarm Luftsauerstoff nach oben aus dem Becken verdrängt.

Der Restsauerstoff kann mit handelsüblichen Luftsauerstoffmeßgeraten bestimmt werden. Das Becken kann zur Minimierung von Gasverlusten und evtl. auch gegen Erwärmung bei Nichtbetriebszeiten abgedeckt werden. Wegen der sauerstoffreduzierten Atmosphäre im Tauch- und Vorratsbecken und der damit verbundenen Erstickungsgefahr sollten geeignete Sicherheitsmaßnahmen getroffen werden.

Ebenso sollte in angrenzenden Arbeitsbereichen eine ausreichende Belüftung und Kohlendioxidabfluß sichergestellt werden.

Die lackierten Gegenstände können einzeln mit Hebe- und Senkvorrichtungen oder über fließbandähnliche Vorrichtungen bei Serienlackierungen in das Tauchbecken zur Belichtung abgesenkt werden. Um ein möglichst vollständiges Fluten des Gegenstandes zu gewährleisten ohne zuviel Luft mit in die Bestrahlungszone zu reißen, ist entweder ein langsames Absenken bzw. Heben oder die Verwendung von Vor- und Nachflutern geeignet. Die Vor- bzw. Nachfluter sind eine Erweiterung der Inertgasbecken, um Luftwirbelungszonen von der Bestrahlungszone zu trennen. Dazu kann das Inertgasbecken von der Belichtungszone ausgehend sowohl in die Höhe als auch beidseitig in die Breite erweitert werden. Die Ausmaße der Vorfluter sind in erster Linie abhängig von Ein- und Austauchgeschwindigkeit und von der Geometrie des Gegenstandes.

Die Dauer der Bestrahlung hängt vom gewünschten Härtungsgrad der Beschichtung oder des Formkörpers ab. Der Härtungsgrad läßt sich im einfachsten Fall an der Entklebung oder an der Kratzfestigkeit z.B. gegenüber dem Fingernagel oder gegenüber anderen Gegenständen wie Bleistift-, Metall- oder Kunststoffspitzen bestimmen. Ebenso sind im Lackbereich übliche Beständigkeitsprüfungen gegenüber Chemikalien, z.B. Lösemittel, Tinten etc. geeignet. Ohne Beschädigung der Lackflächen sind vor allem spektroskopische Methoden, insbesondere die Raman- und Infrarotspektroskopie, oder Messungen der dielektrischen oder akustischen Eigenschaften usw. geeignet. Die Strahlungshärtung kann durch Sonnenlicht erfolgen oder durch Lampen, welche vorzugsweise im Tauchbecken so angebracht sind, dass die gewünschte mehrseitige oder allseitige Härtung der beschichteten Substrate erfolgt.

Für flächige immobile Substrate z.B. Fußböden oder am Boden fixierte Gegenstände können einfache Eindämmvorrichtungen zur Vermeidung des Abflusses von Kohlendioxid angebracht werden. Beispiele sind das Abdichten des Türbereichs in Räumen z.B. bis zu 40 cm Höhe ab Fußboden z.B. mit verklebten Folien, oder aus aufstellen von Wänden aus Holz, Kunststoff, aufgespannten Folien oder Papierbahnen. Das Kohlendioxidgas kann durch Einfüllen aus Gasflaschen oder als Trockeneis erfolgen. Weiterhin können Behälter mit Trockeneis hängend abgebracht werden, aus denen Kohlendioxid auf das zu härtende Material ausströmen kann.

Die strahlungshärtbare Masse enthält strahlungshärtbare Verbindungen als Bindemittel. Dies sind Verbindungen mit radikalisch oder kationisch polymerisierbaren und daher strahlungshärtbaren ethylenisch ungesättigten Gruppen. Vorzugsweise enthält die strahlungshärtbare Masse 0,001 bis 12, besonders bevorzugt 0,1 bis 8 und ganz besonders bevorzugt 0,5 bis 7 Mol, strahlungshärtbare ethylenisch ungesättigte Gruppen auf 1000 g strahlungshärtbare Verbindungen.

Als strahlungshärtbare Verbindungen kommen z. B. (Meth)acrylverbindungen, Vinylether, Vinylamide, ungesättigte Polyester z.B. auf Basis von Maleinsäure oder Fumarsäure gegebenenfalls mit Styrol als Reaktivverdünner oder Maleinimid/Vinylether-Systemen in Betracht.

Bevorzugt sind (Meth)acrylatverbindungen wie Polyester(meth)-acrylate, Polyether(meth)acrylate, Urethan(meth)acrylate, Epoxi(meth)acreylate, Silikon(meth)acrylate, acrylierte Polyacrylate.

Vorzugsweise handelt es sich bei mindestens 40 Mol-% besonders bevorzugt bei mindestens 60 Mol-% der strahlungshärtbaren ethylenisch ungesättigten Gruppen um (Meth)acrylgruppen.

Die strahlungshärtbaren Verbindungen können weitere reaktive Gruppen, z.B. Melamin-, Isocyanat-, Epoxid-, Anhydrid-, Alkohol-, Carbonsäuregruppen für eine zusätzliche thermische Härtung, z. B. durch chemische Reaktion von Alkohol-, Carbonsäure-, Amin-, Epoxid-, Anhydrid-, Isocyanat- oder Melamingruppen, enthalten (dual cure).

Die strahlungshärtbaren Verbindungen können z.B. als Lösung, z.B. in einem organischen Lösungsmittel oder Wasser, als wäßrige Dispersion, als Pulver vorliegen.

Bevorzugt sind die strahlungshärtbaren Verbindungen und somit auch die strahlungshärtbaren Massen bei Raumtemperatur fließfähig. Die strahlungshärtbaren Massen enthalten vorzugsweise weniger als 20 Gew.-%, insbesondere weniger als 10 Gew.-% organische Lösemittel und/oder Wasser. Bevorzugt sind sie lösungsmittelfrei und wasserfrei (100 % Feststoff).

Die strahlungshärtbaren Massen können neben den strahlungshärtbaren Verbindungen als Bindemittel weitere Bestandteile enthalten. In Betracht kommen z.B. Pigmente, Verlaufsmittel, Farbstoffe, Stabilisatoren etc.

Für die Härtung mit UV-Licht werden im allgemeinen Photoinitiatoren verwendet.

Als Photoinitiatoren in Betracht kommen z.B. Benzophenon, Alkylbenzophenone, halogenmethylierte Benzophenone, Michlers Keton, Anthron und halogenierte Benzophenone. Ferner eignen sich Benzoin und seine Derivate. Ebenfalls wirksame Photoinitiatoren sind Anthrachinon und zahlreiche seiner Derivate, beispielsweise β-Methylanthrachinon, tert.-Butylanthrachinon und Anthrachinoncarbonsäureester und, besonders wirksam, Photoinitiatoren mit einer Acylphosphinoxidgruppe wie Acylphosphinoxide oder Bisacylphosphinoxide, z.B. 2,4,6-Trimethylbenzoyldiphenylphosphinoxid (Lucirin^{®} TPO).

Soweit die strahlungshärtbaren Massen Photoinitiatoren enthalten, sollten diese Photoinitiatoren Absorbtionswellenlängen im Bereich des emittierten Lichts haben. Geeignete Photoinitiatoren für sichtbares Licht, welches keine UV-Anteile enthält, sind insbesondere die obengenannten Photoinitiatoren mit Acylphosphinoxidgruppen.

Es ist ein Vorteil der Erfindung, daß der Gehalt der Photoinitiatoren in der strahlungshärtbaren Masse gering sein kann oder auf Photoinitiatoren ganz verzichtet werden kann.

Vorzugsweise enthalten die strahlungshärtbaren Massen weniger als 10 Gew.-Teile, insbesondere weniger als 4 Gew.-Teile, besonders bevorzugt weniger als 1,5 Gew.-Teile Photoinitiator auf 100 Gew.-Teile strahlungshärtbare Verbindungen.

Ausreichend ist insbesondere eine Menge von 0 Gew.-Teilen bis 1,5 Gew.-Teilen, insbesondere 0,01 bis 1 Gew.-Teil Photoinitiator.

Die strahlungshärtbare Masse kann nach üblichen Verfahren auf das zu beschichtende Substrat aufgebracht werden oder in die entsprechende Form gebracht werden.

Die Strahlungshärtung kann dann erfolgen, sobald das Substrat von dem Schutzgas umgeben ist.

Die Strahlungshärtung kann mit allen Lampen, welche auch bisher für die Strahlungshärtung eingesetzt wurden, erfolgen. Die Strahlungshärtung kann mit Elektronenstrahlen, Röntgen- oder Gammastrahlen, UV-Strahlung oder sichtbarem Licht erfolgen. Es ist ein Vorteil des erfindungsgemäßen Verfahrens, daß die Strahlungshärtung mit sichtbarem Licht, welches nur geringe oder auch keine (Wellenlängen unter 300 nm enthält, erfolgen kann.

Die Strahlungshärtung beim erfindungsgemäßen Verfahren kann daher mit Sonnenlicht erfolgen oder mit Lampen, welche als Sonnenlichtersatz dienen. Diese Lampen strahlen im sichtbaren Bereich ober-halb 400 nm ab und haben keine oder kaum UV-Lichtanteile unter 300 nm).

Insbesondere beträgt beim erfindungsgemäßen Verfahren der Anteil von Strahlung im Wellenlängenbereich unter 300 nm weniger als 20 %, vorzugsweise weniger als 10 %, besonders bevorzugt weniger als 5 %, insbesondere weniger als 1 bzw. 0,5 % oder weniger als 0,1 % des Integrals der abgestrahlten Intensität über den gesamten Wellenlängenbereich unterhalb 1000 nm.

Bei der vorstehenden Strahlung handelt es sich um die tatsächlich für die Härtung zur Verfügung stehende Strahlung, also bei Verwendung von Filtern um die Strahlung nach Filterdurchgang.

In Betracht kommen Lampen, die ein Linienspektrum aufweisen, daß heißt nur bei bestimmten Wellenlängen abstrahlen, z. B. Leuchtdioden oder Laser.

In Betracht kommen ebenfalls Lampen mit Breitbandspektrum, daß heißt, einer Verteilung des emittierten Lichts über einen Wellenlängenbereich. Das Intensitätsmaximum liegt dabei vorzugsweise im sichtbaren Bereich oberhalb 400 nm.

Genannt seien z.B. Glühlampen, Halogenlampen, Xenonlampen. Genannt seien auch Quecksilberdampflampen mit Filtern zur Vermeidung oder Verringerung von Strahlung unter 300 nm.

Ebenso geeignet sind gepulste Lampen z.B. Fotoblitzlampen oder Hochleistungsblitzlampen (Fa. VISIT). Ein besonderer Vorteil des Verfahrens ist die Einsetzbarkeit von Lampen mit niedrigem Energiebedarf und niedrigem UV-Anteil, z.B. von 500 Watt Halogen-Lampen, wie sie zu allgemeinen Beleuchtungszwecken eingesetzt werden. Dadurch kann sowohl auf eine Hochspannungseinheit zur Stromversorgung (bei Quecksilberdampflampen) sowie gegebenenfalls auf Lichtschutzmaßnahmen verzichtet werden. auch besteht mit Halogenlampen auch an Luft keine Gefährdung durch Ozonentwicklung wie bei kurzwelligen UV-Lampen. Dadurch wird die Strahlungshärtung mit transportablen Bestrahlungsgeräten erleichtert und Anwendungen "vor Ort", also unabhängig von feststehenden industriellen Härtungsanlagen sind möglich.

Für den mobilen Einsatz und für Anwendungen, die eine Vielzahl von Lampen zur Ausleuchtung des Substrates benötigen sind besonders Lampen, beinhaltend Lampengehäuse mit Reflektor, evtl. vorhandenen Kühleinrichtungen, Strahlungsfiltern und Stromquellenanschluß geeignet, die ein geringes Gewicht z.B. unter 20 kg vorzugsweise unter 8 kg, haben.

Besonders leichte Lampen sind z.B. Halogenlampen, Glühlampen, Leuchtdioden, tragbare Laser, Fotoblitzlampen etc. Diese Lampen zeichnen sich auch durch besonders leichte Einbaumöglichkeit in Behälterinnenräume oder Behälterwandungen aus. Ebenso wird der technische Aufwand zur Stromversorgung vor allem im Vergleich zu bisher industrieüblichen Quecksilberdampfstrahlern im Mittel- und Hochdruckbereich verringert. Als bevorzugte Stromquellen der Lampen dienen neben Netzkraftstrom vor allem haushaltsübliche Wechselspannung, z.B. 220 V/50 Hz oder die Versorgung mit transportablen Generatoren, Batterien, Akkumulatoren, Solarzellen, etc.

Das erfindungsgemäße Verfahren eignet sich zur Herstellung von Beschichtungen auf Substraten und zur Herstellung von Formkörpern.

Als Substrate in Betracht kommen z. B. solche aus Holz, Kunststoffe, Metall, mineralische oder keramische Materialien.

Als Formkörper genannt seien z. B. Verbundwerkstoffe, die z. B. mit strahlungshärtbarer Masse getränkte Fasermaterialien oder Gewebe enthalten, oder Formkörper für die Stereolithographie.

Ein weiterer Vorteil des Verfahrens ist, daß die Abstände zwischen Lampen und strahlungshärtbarer Masse gegenüber der Härtung an Luft vergrößerbar sind. Insgesamt können geringere Strahlungsdosen eingesetzt werden und eine Strahlereinheit kann zur Aushärtung größerer Flächen verwendet werden.

Damit ermöglicht das Verfahren zusätzlich zu üblichen Anwendungen der Strahlungshärtung neue Anwendungen im Bereich der Härtung von Beschichtungen und Formmassen komplizierter dreidimensional geformter Gegenstände z.B. Möbel, Fahrzeugkarosserien, Gehäuse- und Gerätebau, bei mobilen Einsätzen wie Fuß- und Hallenbodenlackierung. Wegen des geringen technischen und materiellen Aufwandes ist das Verfahren auch geeignet für mittlere und kleine Handwerksbetriebe, den Heimarbeits- und do it your self-Bereich.

### Beispiele

### Beispiel 1

Es wurde eine strahlungshärtbare Masse durch Mischen folgender Bestandteile hergestellt.

| | |
|---|---|
| 35 Gew.-% | Laromer® LR 8987 (BASF Aktiengesellschaft), ein Urethanacrylat |
| 20 Gew.-% | Hexandioldiacrylat, |
| 38,5 Gew.-% | Laromer® LR 8863, ein Polyetheracrylat |
| 3,5 Gew.-% | Iragucure® 184 (Ciba Spezialitätenchemie), ein Photoinitiator |
| 0,5 Gew.-% | Lucirin® TPO (BASF) ein Photoinitiator |
| 2 Gew.-% | Tinuvin® 400 (Ciba Spezialitätenchemie), ein UV-Absorber |
| 1,5 Gew.-% | Tinuvin® 292, ein UV Absorber |

Mit dieser Masse wurde eine Glasscheibe lackiert (Schichtdicke 50 µm).

In einen Behälter der Tiefe 60 cm mit Durchmesser 40 cm werden 500 g Trockeneis eingefüllt. Nach ca. 60 min beträgt der Restsauerstoffanteil ca. 10 cm unterhalb des oberen Behälterrandes 3 Gew.-% und bei 45 cm Tiefe 0,01 Gew.-%. Auf die 45 cm Ebene wird die Glasscheibe eingelegt und 2 min mit einer 500 Watt Halogenlampe im Abstand von 50 cm zur Halogenlampe bestrahlt. Die Lackierung ist hochkratzfest und kann mit einem Holzspatel sowie einem weißen Schreibmaschinenpapier unter manuellem Druck und Reiben nicht angekratzt werden.

Im Vergleich dazu wird unter gleichen Bedingungen an Luft bestrahlt. Die Lackierung blieb flüssig. Im Vergleich dazu wird auf einem Transportband bei 10 m/min Bandgeschwindigkeit unter einer Quecksilberhochdrucklampe mit 120 W/cm (Fa. IST) mit Lampenabstand 15 cm zweimal belichtet. Die Lackierung konnte nicht kratzfest ausgehärtet werden.

### Beispiel 2

Die strahlungshärtbare Masse entsprach Beispiel 1.

Die strahlungshärtbare Masse wurde als Klarlack auf das Gehäuse eines Autoaußenspiegel aufgetragen und erfindungsgemäß wie in Beispiel 1 beschrieben gehärtet. Die erhaltene Lackierung war hochkratzfest.

## Patentansprüche

1. Verfahren zur Herstellung von Beschichtungen auf Substraten, durch Strahlungshärtung von strahlungshärtbaren Massen unter einem Schutzgas, das schwerer ist als Luft und dessen seitliches Wegfließen während der Strahlungshärtung durch eine geeignete Vorrichtung oder Maßnahmen verhindert wird, **dadurch gekennzeichnet, daß** man mit einer UV-Strahlung oder sichtbares Licht emittierenden Lampe bestrahlt, die im Wellenlängenbereich unter 300 nm weniger als 20 % des Integrals der abgestrahlten Intensität über dem gesamten Wellenlängenbereich unterhalb 1000 nm aufweist.

2. Verfahren gemäß dem vorstehenden Anspruch, **dadurch gekennzeichnet, daß** die Verteilung des von der Lampe emittierten Lichts ein Intensitätsmaximum oberhalb von 400 nm aufweist.

3. Verfahren gemäß einem der vorstehenden Ansprüche, **dadurch gekennzeichnet, daß** das Substrat oder die Formmasse in ein Tauchbecken, welches das Schutzgas enthält, eingetaucht wird.

4. Verfahren gemäß einem der vorstehenden Ansprüche, **dadurch gekennzeichnet, daß** es sich bei dem Schutzgas um Kohlendioxid handelt.

5. Verfahren gemäß einem der vorstehenden Ansprüche, **dadurch gekennzeichnet, daß** das Schutzgas durch Verdampfen von Trockeneis hergestellt wird.

6. Verfahren gemäß einem der vorstehenden Ansprüche, **dadurch gekennzeichnet, daß** der Sauerstoffgehalt in der Schutzgasatmosphäre, welche das Substrat in einem Abstand von bis zu 10 cm von seiner Oberfläche umgibt, kleiner 15 Gew.-%, bezogen auf die gesamte Gasmenge, beträgt.

7. Verfahren gemäß einem der vorstehenden Ansprüche, **dadurch gekennzeichnet, daß** das Substrat ausgewählt ist aus der Gruppe bestehend aus Papier, Karton, Folie und Textilien.

8. Verfahren gemäß einem der vorstehenden Ansprüche, **dadurch gekennzeichnet, daß** man dreidimensionale Formkörper oder Substrate starhlungshärtet, ausgewählt aus der Gruppe umfassen Möbel, Fahrzeugkarosserien, aus dem Gehäuse- und Gerätebau.

9. Verfahren gemäß einem der vorstehenden Ansprüche, **dadurch gekennzeichnet, daß** die strahlungshärtbare Masse weitere reaktive Gruppen ausgewählt aus der Gruppe bestehend aus Melamin-, Isocyanat-, Epoxid-, Anhydrid-, Alkohol- und Carbonsäuregruppen enthält.

10. Verfahren gemäß einem der vorstehenden Ansprüche, **dadurch gekennzeichnet, daß** die strahlungshärtbare Masse vorliegt als Lösung in einem organischen Lösungsmittel oder Wasser, als wäßrige Dispersion oder als Pulver.

11. Verfahren gemäß einem der vorstehenden Ansprüche, **dadurch gekennzeichnet, daß** die strahlungshärtbaren Masse weniger als 20 Gew.-% organische Lösemittel und/oder Wasser enthält.

12. Verfahren gemäß einem der vorstehenden Ansprüche, **dadurch gekennzeichnet, daß** die strahlungshärtbaren Masse lösungsmittelfrei und wasserfrei ist.

13. Verfahren gemäß einem der vorstehenden Ansprüche, **dadurch gekennzeichnet, daß** die strahlungshärtbaren Masse einen Photoinitiator enthält ausgewählt aus der Gruppe bestehend aus Benzophenon, Alkylbenzophenon, halogenmethyliertes Benzophenon, Michlers Keton, Anthron, halogeniertes Benzophenon, Benzoin, Anthrachinon, Acylphosphinoxid und Bisacylphosphinoxid.

14. Verfahren gemäß einem der vorstehenden Ansprüche, **dadurch gekennzeichnet, daß** für die Strahlungshärtung eine Lampe eingesetzt wird, die ausgewählt ist aus der Gruppe bestehend aus Glühlampen, Halogenlampen und Xenonlampen.

15. Verfahren gemäß einem der vorstehenden Ansprüche, **dadurch gekennzeichnet, daß** man die Lampe mit einer Stromquelle mit haushaltsüblicher Wechselspannung betreibt.

16. Verfahren gemäß einem der vorstehenden Ansprüche, **dadurch gekennzeichnet, daß** die Lampe zur Strahlungshärtung ein Gewicht unter 20 kg aufweist.

17. Verfahren gemäß einem der vorstehenden Ansprüche, **dadurch gekennzeichnet, daß** die Lampe in Behälterinnenräumen oder Behälterwandungen angebracht ist.

## Claims

1. A process for producing coatings on substrates by radiation curing radiation-curable compositions under an inert gas which is heavier than air and whose lateral escape in the course of radiation curing is prevented by means of appropriate apparatus or other measures, wherein irradiation is carried out with a lamp which emits UV radiation or visible light and which, in the wavelength range below 300 nm, has less than 20% of the integral of the emitted intensity over the entire wavelength range below 1000 nm.

2. The process according to the preceding claim, wherein the distribution of the light emitted by the lamp has an intensity maximum above 400 nm.

3. The process according to either of the preceding claims, wherein the substrate or molding compound is immersed in a dip tank containing the inert gas.

4. The process according to any of the preceding claims, wherein the inert gas comprises carbon dioxide.

5. The process according to any of the preceding claims, wherein the inert gas is produced by evaporating dry ice.

6. The process according to any of the preceding claims, wherein the amount of oxygen in the inert gas atmosphere that surrounds the substrate at a distance of up to 10 cm from its surface is less than 15% by weight, based on the total amount of gas.

7. The process according to any of the preceding claims, wherein the substrate is selected from the group consisting of paper, cardboard, film, and textiles.

8. The process according to any of the preceding claims, wherein radiation curing is carried out on three-dimensional shaped articles or substrates selected from the group encompassing furniture, vehicle bodies, and from the construction of casings and instruments.

9. The process according to any of the preceding claims, wherein the radiation-curable composition comprises further reactive groups selected from the group consisting of melamine, isocyanate, epoxide, anhydride, alcohol, and carboxylic acid groups.

10. The process according to any of the preceding claims, wherein the radiation-curable composition is present as a solution in an organic solvent or water, as an aqueous dispersion, or as a powder.

11. The process according to any of the preceding claims, wherein the radiation-curable composition comprises less than 20% by weight of organic solvents and/or water.

12. The process according to any of the preceding claims, wherein the radiation-curable composition is free from solvent and free from water.

13. The process according to any of the preceding claims, wherein the radiation-curable composition comprises a photoinitiator selected from the group consisting of benzophenone, alkylbenzophenone, halomethylated benzophenone, Michler's ketone, anthrone, halogenated benzophenone, benzoin, anthraquinone, acylphosphine oxide, and bisacylphosphine oxide.

14. The process according to any of the preceding claims, wherein the radiation curing is carried out using a lamp which is selected from the group consisting of incandescent lamps, halogen lamps, and xenon lamps.

15. The process according to any of the preceding claims, wherein the lamp is operated with a power source with standard household alternating voltage.

16. The process according to any of the preceding claims, wherein the lamp for radiation curing has a weight of below 20 kg.

17. The process according to any of the preceding claims, wherein the lamp is installed in container interiors or container walls.

## Revendications

1. Procédé de fabrication de revêtements sur des substrats par durcissement par rayonnements de matériaux durcissables par rayonnements sous un gaz protecteur qui est plus lourd que l'air et dont l'écoulement latéral pendant le durcissement par rayonnements est empêché par un dispositif approprié ou des mesures appropriées, **caractérisé en ce que** l'exposition est réalisée avec une lampe émettant un rayonnement UV ou une lumière visible, qui présente moins de 20 % de l'intégralité de l'intensité émise sur la totalité du domaine de longueurs d'ondes inférieures à 1 000 nm dans le domaine de longueurs d'ondes inférieures à 300 nm.

2. Procédé selon la revendication précédente, **caractérisé en ce que** la distribution de la lumière émise par la lampe présente un maximum d'intensité au-dessus de 400 nm.

3. Procédé selon l'une quelconque des revendications précédentes, **caractérisé en ce que** le substrat ou le matériau de moulage est immergé dans un bassin d'immersion qui contient le gaz protecteur.

4. Procédé selon l'une quelconque des revendications précédentes, **caractérisé en ce que** le gaz protecteur est du dioxyde de carbone.

5. Procédé selon l'une quelconque des revendications précédentes, **caractérisé en ce que** le gaz protecteur est fabriqué par évaporation de glace carbonique.

6. Procédé selon l'une quelconque des revendications précédentes, **caractérisé en ce que** la teneur en oxygène de l'atmosphère de gaz protecteur, qui entoure le substrat à une distance inférieure ou égale à 10 cm de sa surface, est inférieure à 15 % en poids par rapport à la quantité totale de gaz.

7. Procédé selon l'une quelconque des revendications précédentes, **caractérisé en ce que** le substrat est choisi dans le groupe constitué du papier, du carton, des films plastiques et des textiles.

8. Procédé selon l'une quelconque des revendications précédentes, **caractérisé en ce que** des corps moulés ou des substrats tridimensionnels sont durcis par rayonnements, choisis dans le groupe comprenant les meubles, les carrosseries de véhicules, les corps moulés ou substrats issus de la construction de boîtiers et d'appareils.

9. Procédé selon l'une quelconque des revendications précédentes, **caractérisé en ce que** le matériau durcissable par rayonnements comprend des groupes réactifs supplémentaires choisis dans le groupe constitué des groupes mélamine, isocyanate, époxyde, anhydride, alcool et acide carboxylique.

10. Procédé selon l'une quelconque des revendications précédentes, **caractérisé en ce que** le matériau durcissable par rayonnements se présente sous la forme d'une solution dans un solvant organique ou dans de l'eau, sous la forme d'une dispersion aqueuse ou sous la forme d'une poudre.

11. Procédé selon l'une quelconque des revendications précédentes, **caractérisé en ce que** le matériau durcissable par rayonnements contient moins de 20 % en poids de solvants organiques et/ou d'eau.

12. Procédé selon l'une quelconque des revendications précédentes, **caractérisé en ce que** le matériau durcissable par rayonnements est exempt de solvants organiques et exempt d'eau.

13. Procédé selon l'une quelconque des revendications précédentes, **caractérisé en ce que** le matériau durcissable par rayonnements contient un photoinitiateur choisi dans le groupe constitué de la benzophénone, de l'alkylbenzophénone, de la benzophénone halogénométhylée, de la cétone de Michler, de l'anthrone, de la benzophénone halogénée, de la benzoïne, de l'anthraquinone, de l'oxyde d'acylphosphyne et de l'oxyde de bisacylphosphyne.

14. Procédé selon l'une quelconque des revendications précédentes, **caractérisé en ce qu'**une lampe choisie dans le groupe constitué des lampes à incandescence, des lampes halogènes et des lampes au xénon est utilisée pour le durcissement par rayonnements.

15. Procédé selon l'une quelconque des revendications précédentes, **caractérisé en ce que** la lampe fonctionne avec une source de courant ayant une tension alternative usuelle.

16. Procédé selon l'une quelconque des revendications précédentes, **caractérisé en ce que** la lampe pour le durcissement par rayonnements présente un poids inférieur à 20 kg.

17. Procédé selon l'une quelconque des revendications précédentes, **caractérisé en ce que** la lampe est placée à l'intérieur de contenants ou dans des parois de contenants.
